# EUROPÄISCHE PATENTSCHRIFT

(11) **EP 1 969 110 B1**
(45) Veröffentlichungstag und Bekanntmachung des Hinweises auf die Patenterteilung: **22.02.2012**
(21) Anmeldenummer: 06829763.9
(22) Anmeldetag: 20.12.2006
(51) Int. Cl.: C11D 3/12, C11D 3/00, C11D 11/00

(54) **AEROSOL-REINIGER MIT KORROSIONSINHIBIERENDER WIRKUNG**
AEROSOL CLEANER WITH CORROSION-INHIBITING ACTION
PURIFICATEUR EN AEROSOL A EFFET D'INHIBITION DE LA CORROSION

(30) Priorität: 02.01.2006 DE 102006000691
(43) Veröffentlichungstag der Anmeldung: 17.09.2008
(73) Patentinhaber: Henkel AG & Co. KGaA, 40589 Düsseldorf (DE)
(72) Erfinder: DREJA, Michael, 50931 Köln (DE); POETHKOW, Daniela, 47809 Krefeld (DE)
(86) Internationale Anmeldenummer: PCT/EP2006/012282
(87) Internationale Veröffentlichungsnummer: WO 2007/076930

(56) Entgegenhaltungen:
- WO-A-98/04666
- WO-A-2004/038089
- WO-A2-02/064877
- US-A1- 5 462 727
- US-A1- 2002 028 288
- US-A1- 2004 144 406
- US-A1- 2005 065 238

## Beschreibung

Gegenstand dieser Anmeldung ist die Verwendung eines nanopartikuläre kolloidale Silica als Korrosionsinhibitor in wässrigen Zusammensetzungen, die in Aerosol-Sprühdosen gelagert werden.

Die Verwendung von Aerosolcontainern ("Sprühdosen") zum Versprühen von Reinigungsmitteln ist heutzutage sehr gebräuchlich. Die Anwendung eines Reinigers in Aerosolform bietet zahlreiche Vorteile. So wird unter anderem das Reinigungsmittel auf der Anwendungsoberfläche gleichmäßig verteilt, weiterhin lässt es sich einfach und gut kontrollierbar dosieren, zudem ist der Verbrauch an Reinigungsmittel geringer. Bei geeigneter Formulierung kann zudem ein Reinigungsschaum erzeugt werden. Der Einsatz von Aerosol-Reinigungsschäumen ist insbesondere dann vorteilhaft, wenn Wirkstoffe besonders gleichmäßig und feinverteilt angewendet werden sollen oder optisch erkennbar nach Anwendung weiterverteilt oder eingearbeitet werden sollen. Ein Beispiel dafür ist die Teppichreinigung, bei der Aerosol-Schäume weit verbreitet sind, weil ein gleichmäßiges Aufsprühen, Einarbeiten und. Eintrocknen des Schaums sowie ein nachträgliches Absaugen erforderlich sind. US 2004/0144406 and WO 98/04 666 offerbaren Sprühreiniger für Teppiche.

Ein Problem der Aerosolverpackung stellt jedoch ihre Korrosionsgefahr dar. Aerosolcontainer werden in der Regel aus Aluminium oder Stahlblech gefertigt. Eine Innenlackierung kann helfen, Korrosion zu vermeiden. Die Innenlackierung ist allerdings aufwendig zu applizieren und verteuert den Herstellprozess. Stahlbleche werden meist mit einer dünnen Zinnbeschichtung versehen, die eine höhere Korrosionsbarriere gegen Reinigungsformulierungen (insbesondere gegen Chloridionen, u.a. aus Tensiden, sowie gegen Säuren und Basen) aufweist als das pure Stahlblech. Allerdings besteht die Gefahr, daß die Verzinnung nicht absolut gleichmäßig appliziert ist. In diesem Fall kann es an Fehlstellen zu sogenannter Lochkorrosion kommen. Ist die Zinnschicht nicht mehr intakt, bildet sich an der Kontaktstelle beider Metalle ein elektrochemisches Element und ein Korrosionsstromfluss, so daß eine kontinuierliche Zerstörung des Stahls einsetzt, der bis zur Lochbildung führen kann. Aus diesem Grunde werden Reinigerformulierungen, die in Aerosolverpackungen gelagert werden, Korrosionsinhibitoren zugesetzt, siehe zum Beispiel US 5 462 727.

Gängige Korrosionsinhibitoren, die in Mengen von 0,01 bis 5 Gew.-% eingesetzt werden, sind beispielsweise Alkalimetallnitrite und -benzoate, Borate, Alkanolamine und -amide, Aminverbindungen wie Morpholin, Amide oder auch Silicone. Jedoch sind Nitrite und Borate aufgrund ihrer chemischen Reizwirkung keine zeitgemäßen Wirkstoffe; Amine und Amide sind dagegen häufig nicht ausreichend wirksam, um die Korrosion der Aerosolbehälter langfristig zu verhindern. Somit stellte sich die Frage nach einem wirksamen, reizarmen Korrosionsinhibitor, der kompatibel mit gängigen Aerosol- Reinigungsformulierungen ist.

Überraschend wurde nun gefunden, daß der Zusatz von kolloidalem, partikulärem Silica mit Partikelgrößen von 2 - 50 nm, vorzugsweise 5 bis 20 nm, insbesondere 8 bis 12 nm, zu Reinigungsformulierungen zur dauerhaften Inhibierung der Korrosion von Zinn-beschichteten Stahlblech-Aerosolcontainern führt, die die Wirkung anderer, bisher bekannter Korrosionsinhibitoren deutlich übertrifft. Dabei ist dies nicht auf Teppichreiniger beschränkt, sondern kann auch für weitere Aerosolformulierungen auf Wasserbasis, beispielsweise Lufterfrischer, Imprägniermittel, Möbelpflege, Allzweckreiniger, Deodorants, Haarsprays, Glasreiniger, sprühfähige Butter usw. vorteilhaft genutzt werden.

Gegenstand dieser Erfindung ist daher die Verwendung eines nanopartikulären kolloidalen Silica als Korrosionsinhibitor in wässrigen Zusammensetzungen, die in Aerosol-Sprühdosen gelagert werden.

Vorzugsweise wird dieser Korrosionsinhibitor jedoch in Teppichreinigungsmitteln eingesetzt.

Das Teppichreinigungsmitlel kann in handelsübliche Aerosolcontainer abgefüllt werden. Besonders bevorzugt werden dabei Container aus verzinntem Stahlblech eingesetzt.

Das Teppichreinigungsmittel wird in einem Teppichreinigungsverfahren eingesetzt, bei dem das Mittel gleichmäßig auf den zu reinigenden Teppich aufgesprüht und gegebenenfalls mit Hilfe einer Bürste oder eines anderen zur Reinigung geeigneten Hilfsmittels eingearbeitet wird, eintrocknet und anschließend mit dem Staubsauger wieder vom Teppich entfernt wird.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen. Erstere sind insbesondere wegen ihrer pflanzlicher Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der ROELENschen Oxo-Synthese erhältlichen Oxo-Alkohole bzw. deren Derivate entsprechend einsetzbar.

Wann immer im folgenden Erdalkalimetalle als Gegenionen für einwertige Anionen genannt sind, so bedeutet das, daß das Erdalkalimetall natürlich nur in der halben - zum Ladungsausgleich ausreichenden - Stoffmenge wie das Anion vorliegt.
Stoffe, die auch als Inhaltsstoffe von kosmetischen Mitteln dienen, werden nachfolgend gegebenenfalls gemäß der International Nomenclature Cosmetic Ingredient- (INCI-) Nomenklatur bezeichnet. Chemische Verbindungen tragen eine INCI-Bezeichnung in englischer Sprache, pflanzliche Inhaltsstoffe werden ausschließlich nach Linné in lateinischer Sprache aufgeführt. Sogenannte Trivialnamen wie "Wasser", "Honig" oder "Meersalz" werden ebenfalls in lateinischer Sprache angegeben. Die INCI-Bezeichnungen sind dem "International Cosmetic Ingredient Dictionary and Handbook, Seventh Edition (1997)" zu entnehmen, das von The Cosmetic, Toiletry and Fragrance Association (CTFA), 1101, 17^{th} Street NW, Suite 300, Washington, DC 20036, U. S. A., herausgegeben wird und mehr als 9.000 INCI-Bezeichnungen sowie Verweise auf mehr als 37.000 Handelsnamen und technische Bezeichnungen einschließlich der zugehörige Distributoren aus über 31 Ländern enthält. Das International Cosmetic Ingredient Dictionary and Handbook ordnet den Inhaltsstoffen eine oder mehrere chemische Klassen (Chemical Classes), beispielsweise "Polymeric Ethers", und eine oder mehrere Funktionen (Functions), beispielsweise "Surfactants - Cleansing Agents", zu, die es wiederum näher erläutert. Auf diese wird nachfolgend gegebenenfalls ebenfalls Bezug genommen.
Die Angabe CAS bedeutet, daß es sich bei der nachfolgenden Zahlenfolge um eine Bezeichnung des Chemical Abstracts Service handelt.
Soweit nicht explizit anders angegeben, beziehen sich angegebene Mengen in Gewichtsprozent (Gew.-%) auf das gesamte Mittel. Dabei beziehen sich diese prozentualen Mengenangaben auf Aktivgehalte.

### Korrosionsinhibitor

Als Korrosionsinhibitor in wässrigen Zusammensetzungen, die in Aerosol-Sprühdosen gelagert werden, wird ein kolloidales nanopartikuläres Silica verwendet, insbesondere ein kolloidales Silica-Sol. Kolloidale nanopartikuläre Silica-Sole im Sinne dieser Erfindung sind stabile Dispersionen von amorphem partikulärem Siliciumdioxid SiO₂ mit Partikelgrößen im Bereich von 1 bis 100 nm. Vorzugsweise liegen die Teilchengrößen dabei im Bereich 2 bis 50 nm, besonders bevorzugt 5 bis 20 nm, insbesondere 8 bis 12 nm. Ein Beispiel für ein Silica- Sol, welches geeignet ist, im Sinne dieser Erfindung eingesetzt zu werden, ist das unter dem Handelsnamen *Bindzil^{®} 30*/*360* von der Firma *Akzo* erhältliche Silica- Sol mit einer Partikelgröße von 9 nm. Weitere geeignete Silica-Sole sind *Bindzil^{®} 15*/*500, 30*/*220, 40*/*200 (Akzo), Nyacol^{®} 215*, *830, 1430,* 2034DI sowie *Nyacol^{®} DP5820, DP5480, DP5540* etc. *(Nyacol Products), Levasil^{®} 100*/*30, 100F*/*30, 100S*/*30, 200*/*30, 200F*/*30, 300F*/*30, VP 4038, VP 4055 (H.C. Starck*/ *Bayer)* oder auch *CAB-O-SPERSE^{®} PG 001, PG 002* (wäßrige Dispersionen von *CAB-O-SIL^{®}, Cabot*), *Quartron PL-1, PL-3 (FusoChemical Co.), Köstrosol 0830, 1030, 1430 (Chemiewerk Bad Köstritz).* Bei den eingesetzten Silica-Solen kann es sich auch um oberflächenmodifiziertes Silica handeln, das mit Natriumaluminat behandelt wurde (Alumina-modifiziertes Silica).

### Tenside

Das Teppichreinigungsmittel enthält vorteilhafterweise ein oder mehrere Tenside, vorzugsweise solche, die ausgewählt sind aus der Gruppe umfassend anionische Tenside, nichtionische Tenside und Gemische derselben, in Mengen von 0,1 bis 10 Gew.%, vorzugsweise 1 bis 5 Gew.-%.

Als anionische Tenside eignen sich vorzugsweise C₈-C₁₈-Alkylbenzolsulfonate, insbesondere mit etwa 12 C-Atomen im Alkylteil, C₈-C₂₀-Alkansulfonate, C₁₀-C₂₀-Alkylsulfate (Fettalkoholsulfate), C₈-C₁₈-Alkylpolyglykolethersulfate (Fettalkoholethersulfate) mit 2 bis 10 Ethylenoxid (EO)- und/oder Propylenoxid (PO)-Einheiten im Etherteil sowie Sulfobernsteinsäuremono- und -di-C₈-C₁₈-Alkylester. Weiterhin können auch C₈-C₁₈-α-Olefinsulfonate, sulfonierte C₈-C₁₈-Fettsäuren, insbesondere Dodecylbenzolsulfonat, C₈-C₂₂-Carbonsäureamidethersulfate, C₈-C₁₈-Alkylpolyglykolethercarboxylate, C₈-C₁₈-N-Acyltauride, C₈-C₁₈-N-Sarkosinate und C₈-C₁₈-Alkylisethionate bzw. deren Mischungen verwendet werden.
Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Mono-, Di-, Tri- bzw. Tetraalkylammoniumsalzen enthalten sein, im Falle der Sulfonate und Alkylsulfate auch in Form ihrer korrespondierenden Säure, z.B. Dodecylbenzolsulfonsäure.
Beispiele derartiger Tenside sind Natriumlaurylsulfat, Natriumlaurylethersulfat mit 2 EO, Natrium-sec.-Alkansulfonat mit ca. 15 C-Atomen, Natriumlauroylsarcosinat oder auch Natriumdioctylsulfosuccinat.

Als nichtionische Tenside sind vor allem C₈-C₁₈-Alkoholpolyglykolether, d.h. ethoxylierte und/oder propoxylierte Alkohole mit 8 bis 18 C-Atomen im Alkylteil und 2 bis 15 Ethylenoxid- (EO) und/oder Propylenoxideinheiten (PO), C₈-C₁₈-Carbonsäurepolyglykolester mit 2 bis 15 EO, beispielsweise Talgfettsäure+6-EO-ester, ethoxylierte Fettsäureamide mit 12 bis 18 C-Atomen im Fettsäureteil und 2 bis 8 EO, langkettige Aminoxide mit 14 bis 20 C-Atomen und langkettige Alkylpolyglycoside mit 8 bis 14 C-Atomen im Alkylteil und 1 bis 3 Glycosideinheiten zu erwähnten. Beispiele derartiger Tenside sind Oleyl-Cetyl-Alkohol mit 5 EO, Nonylphenol mit 10 EO, Laurinsäurediethanolamid, Kokosalkyldimethylaminoxid bzw. Lauryldimethylaminoxid und Kokosalkylpolyglucosid mit im Mittel 1,4 Glucoseeinheiten. Weiterhin können auch endgruppenverschlossene C₈-C₁₈-Alkylalkoholpolyglykolether eingesetzt werden, d.h. Verbindungen, in denen die üblicherweise freie OH-Gruppe der C₈-C₁₈-Alkylalkoholpolyglykolether verethert ist. Als weitere nichtionische Tenside können stickstoffenthaltende Tenside enthalten sein, z.B. Fettsäurepolyhydroxyamide, beispielsweise Glucamide, und Ethoxylate von Alkylaminen, vicinalen Diolen und/oder Carbonsäureamiden, die Alkylgruppen mit 10 bis 22 C-Atomen, vorzugsweise 12 bis 18 C-Atomen, besitzen. Der Ethoxylierungsgrad dieser Verbindungen liegt dabei in der Regel zwischen 1 und 20, vorzugsweise zwischen 3 und 10. Bevorzugt sind Ethanolamid-Derivate von Alkansäuren mit 8 bis 22 C-Atomen, vorzugsweise 12 bis 16 C-Atomen.
In einer besonders bevorzugten Ausführungsform enthält das erfindungsgemäße Mittel mindestens ein Aminoxid.

Neben den bisher genannten Tensidtypen kann das erfindungsgemäße Mittel weiterhin auch Kationtenside und/oder amphotere Tenside enthalten.

Geeignete Amphotenside sind beispielsweise Betaine der Formel (Rⁱⁱⁱ)(R^{iV})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyldimethylcarboxymethylbetain und C₁₁-C₁₇-Alkylamidopropyl-dimethylcarboxymethylbetain. Die Mittel enthalten amphotere Tenside in Mengen, bezogen auf die Zusammensetzung, von 0 bis 10 Gew.%.

Geeignete Kationtenside sind u.a. die quartären Ammoniumverbindungen der Formel (R^{vi})(R^{vii})(R^{viii})(R^{ix})N⁺ X⁻, in der R^{vi} bis R^{ix} für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkyl-benzyl-didecyl-ammoniumchlorid und deren Mischungen. Die Mittel enthalten kationische Tenside in Mengen, bezogen auf die Zusammensetzung, von 0 bis 10 Gew.-%.

In einer besonders bevorzugten Ausführungsform ist das Teppichreinigungsmittel jedoch frei von kationischen und amphoteren Tensiden.

### Lösungsmittel

Das Teppichreinigungsmittel kann vorzugsweise weiterhin ein oder mehrere wasserlösliche und/oder wassermischbare organische Lösungsmittel enthalten. Geeignete Lösungsmittel sind beispielsweise gesättigte oder ungesättigte, vorzugsweise gesättigte, verzweigte oder unverzweigte C₁₋₂₀-Kohlenwasserstoffe, bevorzugt C₂₋₁₅-Kohlenwasserstoffe, mit mindestens einer Hydroxygruppe und gegebenenfalls einer oder mehreren Etherfunktionen C-O-C, d.h. die Kohlenstoffatomkette unterbrechenden Sauerstoffatomen. Bevorzugte Lösungsmittel sind die - gegebenenfalls einseitig mit einem C₁₋₆-Alkanol veretherten - C₂₋₆-Alkylenglykole und Poly-C₂₋₃-alkylenglykolether mit durchschnittlich 1 bis 9 gleichen oder verschiedenen, vorzugsweise gleichen, Alkylenglykolgruppen pro Molekül wie auch die C₁₋₆-Alkohole.
Beispielhafte Lösungsmittel sind die folgenden gemäß INCI benannten Verbindungen: Alcohol (Ethanol), Buteth-3, Butoxydiglycol, Butoxyisopropanol, Butoxypropanol, n-Butyl Alcohol, t-Butyl Alcohol, Butylene Glycol, Butyloctanol, Diethylene Glycol, Dimethoxydiglycol, Dimethyl Ether, Dipropylene Glycol, Ethoxydiglycol, Ethoxyethanol, Ethyl Hexanediol, Glycol, Hexanediol, 1,2,6-Hexanetriol, Hexyl Alcohol, Hexylene Glycol, Isobutoxypropanol, Isopentyldiol, 3-Methoxybutanol, Methoxydiglycol, Methoxyethanol, Methoxyisopropanol, Methoxymethylbutanol, Methoxy PEG-10, Methylal, Methyl Alcohol, Methyl Hexyl Ether, Methylpropanediol, Neopentyl Glycol, PEG-4, PEG-6, PEG-7, PEG-8, PEG-9, PEG-6 Methyl Ether, Pentylene Glycol, PPG-7, PPG-2-Buteth-3, PPG-2 Butyl Ether, PPG-3 Butyl Ether, PPG-2 Methyl Ether, PPG-3 Methyl Ether, PPG-2 Propyl Ether, Propanediol, Propyl Alcohol (n-Propanol), Propylene Glycol, Propylene Glycol Butyl Ether, Propylene Glycol Propyl Ether, Tetrahydrofurfuryl Alcohol, Trimethylhexanol.
Bevorzugt einsetzbare Lösungsmittel unter den Glykolen und Glykolethern sind beispielsweise Butylglykol (INCI Butoxy Ethanol, Ethylene Glycol Butyl Ether), Diethylenglykol, Dipropylenglykol oder auch Propylenglykol; unter den C₁₋₆-Alkoholen werden vorzugsweise Ethanol, n-Propanol, Isopropanol (INCI Isopropyl Alcohol) oder n-Butanol eingesetzt, insbesondere Ethanol.
Das erfindungsgemäße Mittel enthält wasserlösliche und/oder wassermischbare organische Lösungsmittel bevorzugt in Mengen von 0,01 bis 10 Gew.-%, vorzugsweise 0,1 bis 8 Gew.-%, insbesondere 1 bis 6 Gew.-%.

Neben den bisher genannten kann das erfindungsgemäße Mittel weitere Inhaltsstoffe enthalten. Hierzu zählen insbesondere Salze, Polymere, Builderkomponenten; pH-Stellmittel, Säuren, Basen, Wachse, Schauminhibitoren, Schaumstabilisatoren, Duftstoffe, Konservierungsmittel, Desinfektionsmittel, Verdickungsmittel, Bleichmittel, Farbtransferinhibitoren, Farbfixierer, Soil-Release-Wirkstoffe, Soil-Repellent-Wirkstoffe, Enzyme, Silicone, Netzmittel, UV-Stabilisatoren, Impfagniermittel, Geruchsvernichter, Anti-Milben-Wirkstoffe, Anti-Mücken-Wirkstoffe, Anti-Allergie-Wirkstoffe, antimikrobielle Wirkstoffe, antibakterielle Wirkstoffe, Antistatikmittel sowie Gemische derselben.

### Salze

Das Reinigungsmittel kann weiterhin ein oder mehrere wasserlösliche, anorganische und/oder organische Salze enthalten.
Einsetzbare anorganische Salze sind dabei vorzugsweise ausgewählt aus der Gruppe umfassend farblose wasserlösliche Halogenide, Sulfate, Sulfite, Carbonate, Hydrogencarbonate, Nitrate, Nitrite, Phosphate und/oder Oxide der Alkalimetalle, der Erdalkalimetalle, des Aluminiums und/oder der Übergangsmetalle; weiterhin sind Ammoniumsalze einsetzbar. Besonders bevorzugt sind dabei Halogenide und Sulfate der Alkalimetalle; vorzugsweise ist das anorganische Salz daher ausgewählt aus der Gruppe umfassend Natriumchlorid, Kaliumchlorid, Natriumsulfat, Kaliumsulfat sowie Gemische derselben.
Bei den einsetzbaren organischen Salzen handelt es sich insbesondere um farblose wasserlösliche Alkalimetall-, Erdalkalimetall-, Ammonium-, Aluminium- und/oder Übergangsmetallsalze der Carbonsäuren. Vorzugsweise sind die Salze ausgewählt aus der Gruppe umfassend Formiat, Acetat, Propionat, Citrat, Malat, Tartrat, Succinat, Malonat, Oxalat, Lactat sowie Gemische derselben.

### Polymere

Zu den in Mitteln einsetzbaren Polymeren zählen insbesondere solche mit Soil-Release- oder Soil-Repellent-Eigenschaften, weiterhin aber auch solche, die bespielsweise als Verdickungsmittel, Entschäumer oder Anti-Allergie-Wirkstoffe dienen können, sowie weitere üblicherweise in Reinigungsmitteln einsetzbare Polymere.
Soil-Release- und Soil-Repellent-Polymere sind beispielsweise Polymere mit perfluorierten Seitenkeften, Methacrylsäurehomo-und Copolymere, Polyamine, insbesondere alkoxylierte Polyamine, N-Vinyl-Polymere, beispielsweise Polyvinylpyrrolidone, Polycarboxylate, insbesondere Polyacrylate oder Acrylsäure-Maleinsäure-Copolymere, Cellulosederivate oder Copolymere des Ethylenterephthalats. Polymere Verdickungsmittel sind die als Polyelektrolyte verdickend wirkenden Polycarboxylate, vorzugsweise Homo- und Copolymerisate der Acrylsäure, insbesondere Acrylsäure-Copolymere wie Acrylsäure-Methacrylsäure-Copolymere, und die Polysaccharide, insbesondere Heteropolysaccharide, sowie andere übliche verdickende Polymere. Beispiele für polymere Verdickungsmittel sind insbesondere Polysaccharidgummen wie Xanthan Gum oder Guar Gum, aber, auch Polyacrylate. Weitere vorteilhaft einsetzbare Polymere sind Polyethylenglykole.
Vorteilhaft können auch Polymer-Tensid-Mischungen eingesetzt werden, wie sie von verschiedenen Herstellern feilgeboten werden. So ist beispielsweise der Rohstoff *Akypogene KTS* (Kao), ein Gemisch aus einem Natriumlaurylethercarboxylat und Ammoniumpolyacrylat, das besonders gut für die Abfüllung in Aerosoldosen geeignet ist, ein bevorzugter Inhaltsstoff. Das Polymer zieht dabei auf die Teppichfaser auf und reduziert so die Wiederanschmutzungsneigung. Zudem bindet das Polymer das eingesetzte Tensid, so daß es spröde wird und sich dadurch leichter mit dem Staubsauger entfernen lässt.

### Flüchtiges Alkali; Basen

Weiterhin können die Mittel flüchtiges Alkali enthalten. Als solches werden Ammoniak und/oder Alkanolamine, die bis zu 9 C-Atome im Molekül enthalten können, verwendet. Als Alkanolamine werden die Ethanolamine bevorzugt und von diesen wiederum das Monoethanolamin. Daneben können die erfindungsgemäßen Reinigungsmittel auch geringe Mengen an Basen enthalten. Bevorzugte Basen stammen aus der Gruppe der Alkali- und Erdalkalimetallhydroxide und -carbonate, insbesondere der Alkalimetallhydroxide, von denen Kaliumhydroxid und vor allem Natriumhydroxid besonders bevorzugt ist. Alkali bzw. Basen dienen vor allem auch zur Einstellung eines pH-Wertes zwischen 8,5 und 10,5.

### Säuren

Alkalische Mittel können neben dem flüchtigen Alkali zusätzlich Carbonsäuren enthalten. Geeignet sind Carbonsäuren mit bis zu 6 C-Atomen, wobei es sich um Mono-, Di- oder Polycarbonsäuren handeln kann. Beispiele geeigneter Carbonsäuren sind Essigsäure, Glykolsäure, Milchsäure, Zitronensäure, Bernsteinsäure, Adipinsäure, Apfelsäure, Weinsäure und Gluconsäure, von denen vorzugsweise Essigsäure, Zitronensäure und Milchsäure verwendet werden.

### Treibmittel

Das Reinigungsmittel enthält vorzugsweise ein oder mehrere Treibmittel (*INCI* Propellants) üblicherweise in einer Menge von 1 bis 80 Gew.%, vorzugsweise 1,5 bis 30 Gew.-%, insbesondere 2 bis 10 Gew.-%, besonders bevorzugt 2,5 bis 8 Gew.-%, äußerst bevorzugt 3 bis 6 Gew.-%.

Treibmittel sind üblicherweise Treibgase, insbesondere verflüssigte oder komprimierte Gase. Die Wahl richtet sich nach dem zu versprühenden Produkt und dem Einsatzgebiet. Bei der Verwendung von komprimierten Gasen wie Stickstoff, Kohlendioxid oder Distickstoffoxid, die im allgemeinen in dem flüssigen Reinigungsmittel unlöslich sind, sinkt der Betriebsdruck mit jeder Ventilbetätigung. Im Reinigungsmittel lösliche oder selbst als Lösungsmittel wirkende verflüssigte Gase (Flüssiggase) als Treibmittel bieten den Vorteil gleich bleibenden Betriebsdruck und gleichmäßiger Verteilung, denn an der Luft verdampft das Treibmittel und nimmt dabei ein mehrhundertfaches Volumen ein.

Geeignet sind demgemäß folgende gemäß INCI bezeichnete Treibmittel: Butane, Carbon Dioxide, Dimethyl Carbonate, Dimethyl Ether, Ethane, Hydrochlorofluorocarbon 22, Hydrochlorofluorocarbon 142b, Hydrofluorocarbon 152a, Hydrofluorocarbon 134a, Hydrofluorocarbon 227ea, Isobutane, Isopentane, Nitrogen, Nitrous Oxide, Pentane, Propane.

Auf Chlorfluorkohlenstoffe (Fluorchlorkohlenwasserstoffe, FCKW) als Treibmittel wird jedoch wegen ihrer schädlichen Wirkung auf den - vor harter UV-Strahlung schützenden - Ozon-Schild der Atmosphäre, die sogenannte Ozon-Schicht, vorzugsweise weitgehend und insbesondere vollständig verzichtet.

Bevorzugte Treibmittel sind Flüssiggase. Flüssiggase sind Gase, die bei meist schon geringen Drücken und 20 °C vom gasförmigen in den flüssigen Zustand übergeführt werden können. Insbesondere werden unter Flüssiggasen jedoch die - in Ölraffinerien als Nebenprodukte bei Destillation und Kracken von Erdöl sowie in der Erdgas-Aufbereitung bei der Benzinabscheidung anfallenden - Kohlenwasserstoffe Propan, Propen, Butan, Buten, Isobutan (2-Methylpropan), Isobuten (2-Methylpropen, Isobutylen) und deren Gemische verstanden.

Besonders bevorzugt enthält das Reinigungsmittel als ein oder mehrere Treibmittel Propan, Butan und/oder Isobutan, insbesondere Propan und Butan, äußerst bevorzugt Propan, Butan und Isobutan. Bevorzugte Mischungen von Propan, Butan und Isobutan enthalten, bezogen auf die Mischung, 23 bis 28,5 Gew.-% Propan sowie insgesamt 71,5 bis 77 Gew.-% Butan und Isobutan, insbesondere 23 bis 28,4 Gew.% Propan, 0,1 bis 5 Gew.-% Butan und 71,5 bis 76,9 Gew.-% Isobutan, beispielsweise-25 Gew.-% Propan sowie insgesamt 75 Gew.-% Butan und Isobutan. Butan, und Mischungen von Propan und Butan sowie von Propan, Butan und Isobutan sind beispielsweise unter dem Handelsnamen *Drivosol*^{®} von der Fa. *Oxeno* (DE) bzw. *Degussa-Hüls* (DE) erhällich.

### Aerosolbehälter

Das Mittel kann in handelsübliche Aerosolcontainer aus Aluminium oder Stahlblech abgefüllt werden, wie sie von verschiedenen Herstellern feilgeboten werden. Besonders bevorzugt werden jedoch Aerosolcontainer aus verzinntem Stahlblech eingesetzt.

### Reinigungsverfahren

Das Mittel wird in einem Teppichreinigungsverfahren verwendet. Hierzu wird zunächst das Reinigungsmittel durch Versprühen aus einem Aerosolbehälter auf die verschmutzte Oberfläche aufgetragen. Gegebenenfalls wird es sodann mit Hilfe einer Bürste oder eines anderen zur Reinigung geeigneten Hilfsmittels oder Substrates eingearbeitet. Anschließend trocknet das Mittel ein und wird schließlich mit dem Staubsauger mitsamt der Verschmutzung entfernt.

### Ausführungsbeispiel:

Es wurde eine Formulierung E1 hergestellt, in Aerosolbehälter abgefüllt und deren Korrosionsbeständigkeit überprüft. Mit zwei Vergleichsformulierungen V1 und V2, die kein kolloidales Silica enthielten, wurde ebenso verfahren. Die Zusammensetzungen sind in der nachfolgenden Tabelle wiedergegeben, wobei die Mengenangaben in Gew.-% des eingesetzten Rohstoffs, bezogen auf die Zusammensetzung, sind.

| **Rohstoff** | **E1** | **V1** | **V2** |
|---|---|---|---|
| Lauryldimethylaminoxid | 3,3 | 3,3 | 3,3 |
| Ethanol | 5 | 5 | 5 |
| Parfüm | 0,15 | 0,15 | 0,15 |
| Kolloidales Silica | 0,3 | -- | -- |
| Ethercarbonsäure/Acrylat-Gemisch^{a} | 11 | 11 | -- |
| Acrylsäure/Styrol-Copolymer | -- | -- | 8,5 |
| Natrium-Laurylsarcosinat | -- | -- | 1 |
| Dest. Wasser | ad 100 | ad 100 | ad 100 |
| | | | |
| pH (mit NaOH eingestellt) | 9,4 | 9,4 | 9,4 |

| | | | |
|---|---|---|---|
| a: Mischung aus Laurylpolyglycolethercarbonsäure-Natriumsalz und Acrylat-Copolymer, beispielsweise Akypogene KTS ® ex Rhodia | | | |

Die drei Rezepturen wurden in zinnbeschichtete Stahldosen (Weissblech-Dose d 65 x 240 NI 15 bar, Inhalt 600 ml) mit Propan/Butan (Drivosol 3.5 bar) als Treibmittel abgefüllt und einem Lagertest unter kontrollierten Bedingungen (12 Monate 20°C, 6 Monate 40°C) unterzogen. Die Container wurden nach 3, 6 und 12 Monaten geöffnet und auf Korrosion hin untersucht.

Dabei konnte festgestellt werden, daß die mit der Rezeptur E1 befüllten Dosen keine Entzinnung oder Korrosion im Kopfraum, im Mantel und im Bodenbereich aufwiesen. Die Dosen waren von innen absolut blank und zeigten keinen Angriff durch den enthaltenen Reiniger.
Bei mit der Vergleichsrezeptur V1 befüllten Dosen mussten dagegen Entzinnung und Korrosion im Kopfraum sowie Mantel und Bodenbereich festgestellt werden. Die Vergleichsrezeptur V2 führte zwar zu keiner Korrosion im Kopfraum sowie Mantel und Bodenbereich, jedoch wiesen die Dosen eine starke Entzinnung im Kontaktbereich mit der Rezeptur auf.

## Patentansprüche

1. Verwendung eines nanopartikulären kolloidalen Silica als Korrosionsinhibitor in wässrigen Zusammensetzungen, die in Aerosol-Sprühdosen gelagert werden.

2. Verwendung gemäß Anspruch 1, wobei es sich bei der wässrigen Zusammensetzung um ein Teppichreinigungsmittel handelt.

3. Verwendung gemäß Anspruch 2, **dadurch gekennzeichnet, dass** das Silica eine Teilchengröße von 2 bis 50 nm, vorzugsweise 5 bis 20 nm, insbesondere 8 bis 12 nm aufweist.

4. Verwendung gemäß einem der Ansprüche 2 und 3, **dadurch gekennzeichnet, dass** das Teppichreinigungsmittel ein oder mehrere Tenside in Mengen von 0 bis 10 Gew.-%, vorzugsweise 1 bis 5 Gew.-% enthält.

5. Verwendung gemäß Anspruch 4, **dadurch gekennzeichnet, dass** die Tenside vorzugsweise ausgewählt sind aus der Gruppe umfassend anionische Tenside, nichtionische Tenside sowie Gemische derselben.

6. Verwendung gemäß einem der Ansprüche 2 bis 5, **dadurch gekennzeichnet, daß** das Teppichreinigungsmittel weiterhin ein oder mehrere wasserlösliche und/oder mit Wasser mischbare Lösungsmittel enthält.

7. Verwendung gemäß einem der Ansprüche 2 bis 6, **dadurch gekennzeichnet, daß** dem Teppichreinigungsmittel ein oder mehrere Treibmittel zugefügt werden, vorzugsweise Propan und/oder Butan.

## Claims

1. The use of a nanoparticulate colloidal silica as an inhibitor of corrosion in aqueous compositions which are stored in aerosol spray cans.

2. The use according to claim 1, wherein as for the aqueous composition, this is a carpet cleaning agent.

3. The use according to claim 2, **characterized in that** the silica has a particle size from 2 to 50 nm, preferably 5 to 20 nm, in particular 8 to 12 nm.

4. The use according to one of claims 2 and 3, **characterized in that** the carpet cleaning agent contains one or more surfactants in amounts from 0 to 10% by weight, preferably from 1 to 5% by weight.

5. The use according to claim 4, **characterized in that** the surfactants are preferably selected from the group comprising anionic surfactants, non-ionic surfactants or mixtures thereof.

6. The use according to one of claims 2 to 5, **characterized in that** the carpet cleaning agent further contains one or more water-soluble and/or water-miscible solvents.

7. The use according to one of claims 2 to 6, **characterized in that** one or more propellants are added to the carpet cleaning agent, preferably, propane and/or butane.

## Revendications

1. Utilisation d'une silice colloïdale nanoparticulaire à titre d'inhibiteur de la corrosion dans des compositions aqueuses qui sont conservées dans des bombes aérosols.

2. Utilisation selon la revendication 1, dans laquelle, en ce qui concerne la composition aqueuse, il s'agit d'un agent de nettoyage des tapis.

3. Utilisation selon la revendication 2, **caractérisée en ce que** la silice présente une granulométrie de 2 à 50 nm, de préférence de 5 à 20 nm, en particulier de 8 à 12 nm.

4. Utilisation selon l'une quelconque des revendications 2 et 3, **caractérisée en ce que** l'agent de nettoyage des tapis contient un ou plusieurs agents tensioactifs dans des quantités de 0 à 10 % en poids, de préférence de 1 à 5 % en poids.

5. Utilisation selon la revendication 4, **caractérisée en ce que** les agents tensioactifs sont choisis de préférence parmi le groupe comprenant des agents tensioactifs anioniques, des agents tensioactifs non ioniques et des mélanges desdits agents tensioactifs.

6. Utilisation selon l'une quelconque des revendications 2 à 5, **caractérisée en ce que** l'agent de nettoyage des tapis contient en outre un ou plusieurs solvants solubles dans l'eau et/ou miscibles à l'eau.

7. Utilisation selon l'une quelconque des revendications 2 à 6, **caractérisée en ce que** l'on ajoute, à l'agent de nettoyage des tapis, un ou plusieurs agents propulseurs, de préférence du propane et/ou du butane.
